# EUROPÄISCHE PATENTSCHRIFT

(11) **EP 0 697 468 B1**
(45) Veröffentlichungstag und Bekanntmachung des Hinweises auf die Patenterteilung: **15.10.1997**
(21) Anmeldenummer: 95112284.5
(22) Anmeldetag: 04.08.1995
(51) Int. Cl.: C23C 18/31

(54) **Saure Elektrolyte zur Tauchverzinnung von Aluminiumlegierungen**
Acid electrolyte for tin electroless plating of aluminium alloys
Bain acide pour l'étamage chimique des alliages d'aluminium

(30) Priorität: 17.08.1994 DE 4429127
(43) Veröffentlichungstag der Anmeldung: 21.02.1996
(73) Patentinhaber: Th. Goldschmidt AG, 45127 Essen (DE)
(72) Erfinder: Guhl, Dieter, Dr., D-45529 Hattingen (DE); Honselmann, Frank, D-45701 Herten (DE)

(56) Entgegenhaltungen:
- EP-A- 0 278 752

## Beschreibung

Die Erfindung betrifft saure Elektrolyte zur Tauchverzinnung von Substraten aus Aluminiumlegierungen zur Erzielung besonders haftfester Abscheidungen, die schnell netzende Tenside als Additive enthalten.

Wie z. B. aus EP-A-0 278 752 bekannt ist, können mit sauren, halogenhaltige Zusätze enthaltenden Zinnsalzelektrolyten Aluminiumlegierungen im Austauschverfahren verzinnt werden. Obwohl sich mit den dort beschriebenen Elektrolyten bereits teilweise gut haftende Zinnschichten aufbringen lassen, ist die erzielte Haftfestigkeit für spezielle Anwendungen nicht ausreichend.

Die vorliegende Erfindung befaßt sich deshalb mit dem technischen Problem, Zusätze zu finden, mit welchen es gelingt, die Haftfestigkeit der Zinnschichten noch zu steigern.

Das Problem wird erfindungsgemäß gelöst, indem den Elektrolyten Tenside zugegeben werden, welche eine Benetzungszeit von unter 8 Sekunden bei 25 °C in 0,1 %iger Lösung (gemessen nach ASTM D 2281 (Skein-Test), Hakengewicht 3 g mit einem Baumwollstrang von 5 g) aufweisen.

Bei Tauchverzinnungsversuchen mit den entsprechenden Tensiden wurde überraschend gefunden, daß, anders als bei der Verzinnung mit äußerer Stromquelle, schnell netzende Tenside deutlich besser wirksam waren als andere, wenn sie eine Benetzungszeit von unter 8 Sekunden unter den genannten Bedingungen aufweisen.

Gegenstand der Erfindung sind somit saure Elektrolyte zur Tauchverzinnung von Aluminiumlegierungen, enthaltend Zinnsalze, Tenside und Halogenionen lieferende Zusätze, welche dadurch gekennzeichnet sind, daß Tenside mit einer Benetzungszeit von unter 8 Sekunden, gemessen bei 25 °C in 0,1 %iger Lösung nach ASTM D 2281 (Hakengewicht 3 g mit einem Baumwollstrang von 5 g), eingesetzt werden.

Es wird dabei eine deutlich bessere Schichthaftung erzielt. Besonders vorteilhaft sind Polyoxyethylenether von Fettalkoholen und silangruppenhaltigen Fettalkoholen mit einer Benetzungszeit von < 5 Sekunden bei 25 °C in 0,1 %iger Lösung.

### Beispiele

### Substrate

Probestücke aus einer Aluminiumlegierung mit 10 bis 15 % Si, 1 bis 1,5 % Cu, 1 bis 1,5 % Mg und 1 bis 1,5 % Ni.

### Vorbehandlung

Die Substrate wurden in an sich bekannter Weise entfettet, gebeizt und gespült.

### Verzinnung

Die Substrate wurden für die Dauer von 5 Minuten in den Elektrolyten getaucht. Es wurde bei Raumtemperatur gearbeitet.

### Verzinnungsergebnisse

| Elektrolyt 1 | |
|---|---|
| 100 g/l | H₂SO₄ |
| 40 g/l | SnSO₄ |
| 3,5 g/l | HBF₄ |
| 2 g/l | Gelatine |
| 1 g/l | Polyoxyethylenether des Decylalkohols mit 5 Oxyethyleneinheiten (Benetzungszeit gemäß Skein-Test 5 Sek.) |

| Elektrolyt 2 | |
|---|---|
| 100 g/l | H₂SO₄ |
| 40 g/l | SnSO₄ |
| 3,5 g/l | HBF₄ |
| 2 g/l | Gelatine |
| 1 g/l | Polyoxyethylenether des Hexylalkoholsilans mit 4 Oxyethyleneinheiten (Benetzungszeit gemäß Skein-Test 4 Sek.) |

Es wurde mit beiden Elektrolyten eine gleichmäßige, glatte, 2,1 µm dicke Zinnschicht abgeschieden.

Zur Kontrolle der Haftfestigkeit wurde auf die verzinnte Substratoberfläche ein Tesafilmstreifen aufgeklebt und unter Zuhilfenahme eines Bleistiftes so fest wie möglich angedrückt und ruckartig unter einem Winkel von 45° abgerissen. Es wurde in beiden Fällen kein Zinn abgelöst. Die Zinnschichtdicken nach dem Test betrugen 2,1 µm.

### Vergleichsbeispiel

| | |
|---|---|
| 75 g/l | H₂SO₄ |
| 40 g/l | SnSO₄ |
| 7 g/l | HBF₄ |
| 2 g/l | Gelatine |
| 1 g/l | Polyoxyethylenether des Stearylalkohols mit 20 Oxyethyleneinheiten (Benetzungszeit gemäß Skein-Test > 50 Sek.) |

Die Kontrolle der Haftfestigkeit erfolgte wie oben. Der Tesafilm-Test ergab deutliche Zinnablösungen. Die Zinnschichtdicken betrugen vor dem Test 1,5 µm und nach dem Test nur noch 0,8 µm.

## Patentansprüche

1. Saure Elektrolyte zur Tauchverzinnung von Aluminiumlegierungen, enthaltend Zinnsalze, Tenside und Halogenionen liefernde Zusätze, dadurch gekennzeichnet, daß Tenside mit einer Benetzungszeit von unter 8 Sekunden, gemessen bei 25 °C in 0,1 %iger Lösung nach ASTM D 2281 (Hakengewicht 3 g mit einem Baumwollstrang von 5 g), eingesetzt werden.

2. Saure Elektrolyte nach Anspruch 1, dadurch gekennzeichnet, daß Tenside mit einer Benetzungszeit von unter 5 Sekunden eingesetzt werden.

## Claims

1. Acidic electrolytes for the hot-dip tinning of aluminium alloys, comprising tin salts, surfactants and additives which donate halogen ions, characterized in that surfactants are employed which have a wetting time of less than 8 seconds, measured at 25°C in 0.1 % strength solution in accordance with ASTM D 2281 (hook weight 3 g with a cotton strand of 5 g).

2. Acidic electrolytes according to Claim 1, characterized in that surfactants are employed which have a wetting time of less than 5 seconds.

## Revendications

1. Electrolytes acides pour l'étamage chimique d'alliages d'aluminium, contenant des sels d'étain, des agents tensioactifs et des additifs fournissant des ions d'halogènes, caractérisés en ce que l'on utilise des agents tensioactifs ayant un temps de mouillage inférieur à 8 secondes, mesuré à 25°C dans une solution à 0,1 % conformément à la norme ASTM D 2281 (poids au crochet de 3 g avec un écheveau de coton de 5 g).

2. Electrolytes acides selon la revendication 1, caractérisés en ce que l'on utilise des agents tensioactifs ayant un temps de mouillage inférieur à 5 secondes.
